# EUROPÄISCHE PATENTSCHRIFT

(11) **EP 0 121 078 B1**
(45) Veröffentlichungstag und Bekanntmachung des Hinweises auf die Patenterteilung: **10.12.1986**
(21) Anmeldenummer: 84101888.0
(22) Anmeldetag: 23.02.1984
(51) Int. Cl.: D06M 15/643, C08L 83/04

(54) **Textilausrüstungsmittel**
Textile auxiliaries
Produits auxiliaires textiles

(30) Priorität: 03.03.1983 DE 3307420
(43) Veröffentlichungstag der Anmeldung: 10.10.1984
(73) Patentinhaber: BAYER AG, 51368 Leverkusen (DE)
(72) Erfinder: Kortmann, Wilfried, Dipl.-Ing., D-5800 Hagen 5 (DE); Steinberger, Helmut, Dr., D-5090 Leverkusen 1 (DE); Koemm, Ulrich, Dr., D-5000 Köln 80 (DE); Pfeiffer, Josef, Dipl.-Ing., D-5090 Leverkusen 3 (DE)

## Beschreibung

Die vorliegende Erfindung betrifft ein Textilausrüstungsmittel, das es erlaubt, Textilfasern schmutz-, öl- und wasserabweisend auszurüsten.

Von modernen Textilmaterialien, die z.B. als Möbelbezugsstoffe oder als textiler Bodenbelag Verwendung finden, erwartet der Verbraucher günstige Eigenschaften im Hinblick auf ihre mechanische Beanspruchbarkeit, also ihre statische und dynamische Belastbarkeit und eine Unempfindlichkeit gegen Wasser, Öl und/oder Schmutz.

Ein grosses Problem bei Textilien mit dreidimensionaler Struktur, z.B. Polmaterialien, die durch Schlingen oder aufgeschnittene Schlingen (= Velours) eine bestimmte Oberflächenstruktur besitzen und einer starken Beanspruchung währens des Gebrauches ausgesetzt sind, ist die Erhaltung der Sauberkeit über einen längeren Zeitraum.

Dazu müssen zwangsläufig entstandene Verschmutzungen leicht und soweit entfernbar sein, dass keine nur geringe Rückstände auf dem Material verbleiben, die es optisch nicht oder nur unwesentlich beeinträchtigen.

Schmutzsubstanzen können von z.B. folgender Zusammensetzung und Konsistenz sein: Öl und ölenthaltende Substanzen, flüssige, wässrige angefärbte Substanzen, anorganische trockene pigmentartige Substanzen (Strassenstaub), wässrige Suspensionen derselben und Mischungen der genannten Substanzen.

Das Prinzip einer Schutzausrüstung besteht darin, dass durch das Ausrüstungsmittel den Polmaterialien hydrophobe und oleophobe Eigenschaften verliehen werden, die das Einsinken von flüssigen Verschmutzungen verhindern. Trockenschmutz haftet nicht an den Fasern und kann z.B. durch Stabsaugen von und aus der Polware leicht entfernt werden.

Es wird bereits an andere Stelle Verfahren zur Behandlung von Fasermaterialien wie Fäden, Fasern, Gewebe und Teppich beschrieben worden (z.B. DE-B 1 594 985), um diesen Rutschsicherheit und Widerstandsfähigkeit gegen Trockenschmutz zu verleihen. Bei diesen Verfahren werden kolloidale Suspensionen von Silsequioxanen aus Einheiten der Formel RSi0₃,₂ mit einer Teilchengrösse von 10 bis 1000 Ängström verwendet.

Die dort beschriebenen Silsesquioxansuspensionen sind aber relativ unbeständig und sind nicht universell zur schmutzabweisenden und polstabilisierenden Ausrüstung geeignet.

Aus der DE-B-1 285 978 ist ein Verfahren zum Öl-und Wasserabweisendmachen sowie zur Verminderung der Aufnahme von Trockenschmutz von Textilmaterialien bekannt. Um diese Effekte zu erreichen, werden Perfluoralkyl-gruppenhaltige Substanzen auf die zu schützenden Materialien aufgebracht.

Die Ausrüstung mit Silsesquioxanen einerseits bzw. mit Perfluoralkyl-gruppenhaltigen Substanzen andererseits liess jedoch immer noch Wünsche offen, die bisher nicht erfüllt werden konnten. Es wurden zwar bereits Versuche unternommen, Textilien mit Silico-Fluorchemikalien auszurüsten (vgl. z.B. Textil-Praxis Int., 1972, August-Heft, Seite 503 oder DE-A-2 361 976). Dabei musste allerdings festgestellt werden, dass zwar der Hydrophob-Effekt sehr verstärkt wird, jedoch der Oleophob-Effekt der Fluorchemikalie völlig aufgehoben wird. Dies ist wohl der Grund, weshalb bis heute keine derartige Kombination eingesetzt werden konnte.

Aus GB-A-1 155 741 sowie aus Chemical Abstract, Bd. 90, No. 2, S. 61, No. 7548 b sind ebenfalls Gemische zur Ausrüstung textiler Materialien beschrieben. Auch hierbei handelt es sich um Gemische fluorierter Verbindungen mit Polysiloxansuspensionen. Dabei werden als Polysiloxane Polydimethylsiloxane oder Polydimethylhydrogensiloxane eingesetzt. Auch bei diesen Gemischen stellt sich der obengenannte Nachteil ein.

Überraschenderweise hat sich jedoch herausgestellt, dass Kombinationen bestimmter Organosilikatverbindungen mit bestimmten Perfluor-Verbindungen sich hervorragend als Textilausrüstungsmittel eignen und somit für einen universellen Schutz der Faser eingesetzt werden können.

Gegenstand der vorliegenden Erfindung sind somit Textilausrüstungsmittel, die gekennzeichnet sind durch einen Gehalt an
A) 50 bis 80 Gew.-Teilen einer in Form eines Sols wässrigen kolloidalen Suspension von Organosilsesquioxanen aus Einheiten der Formel RSi0₃₁₂ (R = gegebenenfalls mit Halogen, Amino-, Mercapto- oder Epoxygruppen substituierter Alkylrest mit bis zu 7 Kohlenstoffatomen) und/oder Cokondensaten aus Hydrolysaten von Tetraalkoxysilanen mit Organotrialkoxysilanen mit RSi0_{3/2}- bzw. SiO_{z}- Einheiten und
B) 20 bis 50 Gew.-Teilen einer wässrigen Dispersion eines organischen Polymerharzes, das Perfluoralkylgruppen mit 3 bis 20 C-Atomen enthält, wobei die Perfluoralkylgruppen ausser Fluoratomen höchstens 1 Wasserstoffatom- oder Chloratom pro 2 C-Atome enthalten können und wobei die perfluoralkylkette durch Sauerstoff unterbrochen sein kann und wobei die wässrige Dispersion 5 bis 50 Gew.-% fluorgruppen-haltiges organisches Polymerharz mit einem Fluorgehalt von 0,2 bis 40 Gew.-% aufweist.

Als Komponente A) können Organosilsesquioxane, wie sie z.B. in der DE-B-1 594 985 oder in der DE-A-3 004 824 beschrieben sind, eingesetzt werden. Diese werden hergestellt, indem man z.B. Silane der allgemeinen Formel R-Si (OR' )₃ alleine oder zusammen mit Silanen (Si(OR')4 worin R substituierter oder unsubstituierter Kohlenwasserstoffrest mit 1 bis 7 Kohlenstoffatomen, dessen Substituenten Halogenatome, Amino-, Mercapto- und Epoxygruppen sein können und bis zu 95% der Reste R Methyl sind und R' einen Alkylrest mit 1 bis 4 Kohlenstoffatomen bedeutet zu einem Gemisch aus Wasser, einer Puffersubstanz, einem oberflächenaktiven Mittel und gegebenenfalls einem organischen Lösungsmittel unter Bewegung und unter sauren oder basischen Bedingungen zugegeben werden.

Zur Erzielung einer sehr engen Teilchengrössenverteilung und einer geringen durchschnittlichen Teichengrösse von etwa 200 bis 500 Ängström, wie sie zur Erzielung optimaler polstabilisierender und schmutzabweisender Effekte erforderlich sind, ist eine gleichförmige und langsame Zugabe der Silanmenge erforderlich. Die genaue Silanmenge, die zugegeben werden kann, hängt vom Substituenten R ab und davon, ob ein anionisches oder kationisches oberflächenaktives Mittel verwendet wird.

Es entstehen durch die gleichzeitige Hydrolyse der Silane Mischpolymerisate der Silsesquioxane, worin die Einheiten in Blockform oder statistisch verteilt vorliegen können. Die bevorzugte Menge an zugesetztem Silan der allgemeinen Formel Si(OR')4 beträgt 2 bis 50%, bezogen auf die Gesamtmenge der eingesetzten Silane, vorzugsweise 3 bis 20% (Gew.-%).

Die Silsesquioxan Dispersion ist etwa wie folgt zusammengesetzt:
0,001 bis 3% Oberflächenaktives Mittel
0,005 bis 4% Puffersubstanz
5 bis 22% Silanmischung
95 bis 71 % Wasser,(%-Angaben = Gew.-%) wobei es etwa 2 bis 9 Gew.-% Silsesquioxane und ca. 0,1 bis 0,4 Gew.-% SiO_{z}-Einheiten enthält.

Die genannten oberflächenaktiven Mittel haben die Funktion, die gebildeten Teilchen der kolloidalen Suspension zu stabilisieren.

Bevorzugt werden folgende Silane eingesetzt:
Methyltrimethoxysilan, Methyltriethoxysilan, Methyltriisopropoxysilan, Ethyltrimethoxysilan, Ethyltriethoxysilan, Propyltrimethoxysilan, Isobutyltrimethoxysilan, Isobutyltriethoxysilan, 2-Ethylbutyltriethoxysilan, Tetraethoxysilan, 2-Ethylbutoxytriethoxysilan.

Als anionische oberflächenaktive Mittel kommen aliphatische und/oder aromatische Sulfonsäuren in Betracht, beispielsweise Decyl-, Dodecyl-, Cetyl-, Stearyl-, Myristil- oder Oleylsulfonsäuren oder deren Alkalisalze. Werden kationische oberflächenaktive Mittel verwendet, ist es vorteilhaft, Halogenide und insbesondere Chloride und Bromide zu verwenden. Andere oberflächenaktive Mittel, einschliesslich solche von nichtionogener und amphoterer Natur, können in Verbindung mit den obengenannten Mitteln verwendet werden, sofern dieselben weder aufgrund ihrer Natur noch ihrer Menge einen störenden Einfluss auf die Stabilität der kolloidalen Suspension ausüben.

Die oberflächenaktiven Mittel werden in einer Menge von etwa 0,01 bis etwa 15%, bezogen auf die eingesetzte Silanmenge, eingesetzt.

Das Verfahren zur Herstellung der kolloidalen Suspensionen kann bei Temperaturen zwischen Raumtemperatur und 80°C durchgeführt werden; besonders bevorzugt ist der Temperaturbereich zwischen 50 und 70°C.

Als Perfluoralkylgruppen-haltige Verbindungen können wässrige Dispersionen eines Fluorcarbonharzes eingesetzt werden.

Das chemisch gebundene Fluor liegt vor in Form von Perfluoralkylliganden mit einer Kettenlänge von 3 bis 20 C-Atomen und kann ausser Fluoratomen höchstens 1 Wasserstoff- oder Chloratom auf je 2 Kohlenstoffatome enthalten. Die Perfluoralkylkette kann auch durch Sauerstoffatome unterbrochen sein. Der Perfluoralkylligand ist an eine wasserunlösliche monomere oder polymere organische Verbindung gebunden. Als Beispiel für derartige Verbindungen sind Perfluoralkylliganden enthaltende Polyacrylate (vgl. z.B. DE-B 1 595 017, DE-B 1 595 018, DE-A 2 939 549, DE-B 2 134 978, DE-B 2 660 200, DE-B 1 106 960, DE-B 1 745 089), Perfluoralkylliganden enthaltende Urethane und Polyurethane (vgl. z.B. DE-A 1 468 295, DE-B 1 794 356, DE-C 2 702 305, DE-B 1 795 261, DE-A 1 956 198), Perfluoralkylliganden enthaltende Ester aromatischer und aliphatischer Di- und Polycarbonsäuren, (vgl. z.B. DE-A 3 002 369, EP-A 19 732, DE-A 3 119 071, DE-A 2 015 332) zu nennen.

Die perfluoralkylgruppenhaltige Dispersion enthält etwa 5 bis 50 Gew.-% Fluorcarbonharz mit einem Fluorgehalt von 0,2 bis 40, bevorzugt 1,0 bis 20 Gew.-%.

Die wässrigen Dispersionen der Fluorcarbonharze können darüber hinaus Polymere oder Polykondensate enthalten, die die filmbildenden oder wasserabstossenden Eigenschaften des Polyfluorharzes verstärken [s.a. Sherman, Smith, Johannessen, Text. Res. J., 39 (1969) 449; Tomasino, Seastrunk, Am. Dyestuff. Reptr., 71 (1982) 221. Speziell bevorzugt werden:
1. Eine 40%ige (Gew.-%) wässrige Dispersion eines Perfluorharzgemische, das zusammengesetzt ist aus 4 Teilen eines Copolymeren A und 6 Teilen eines Copolymeren B. Das Copolymere A besteht zu 70% aus Einheiten der Formel und aus 30% aus Einheiten der Formel B ist ein Methylmethacrylat-Ethylmethacrylat-Copolymeres mit einem Methylmethacrylatanteil von ca. 80%.
11. Eine 30%ige wässrige Dispersion eines Perfluorharzgemisches, das zusammengesetzt ist aus 9 Teilen des in (1) beschriebenen Copolymeren A, aus 6 Teilen des in (I) beschriebenen Copolymeren B und 5 Teilen eines Perfluoralkylgruppen-enthaltenden Polyurethans C. Das Polyurethan C hat ein mittleres Molekulargewicht von 3500 und enthält die wiederkehrende Förmeleinheit sowie Kettenenden der Formel bzw.
111. Eine 40%ige wässrige Dispersion eines Perfluorharzgemisches, das zusammengesetzt ist aus 2 Teilen eines Copolymeren D, 4 Teilen eines Polykondensats E und 4 Teilen Paraffin. Das Copolymere D besteht aus Einheiten der Formel
E ist durch Polykondensation eines C₂₀-Fett- säuregemisches (2 Mol) mit Hexamethylolmelaminpentamethylether (1 Mol) und Methyldiethanolamin (1 Mol) erhältlich.
IV. Eine 40%ige Dispersion eines Perfluorharzgemisches, bestehend aus 6 Teilen des in Beispiel (I) beschriebenen Copolymeren A, 9 Teilen des in Beispiel (I) beschriebenen Copolymeren B und 5 Teilen eines Perfluorcarbonsäureesters F. F besteht aus monomeren Einheiten der Formel die über Polyurethanpräpolymere der Formel mit einem mittleren Molekulargewicht von 3000 verknüpft sind.
V. Eine ca. 10%ige Dispersion eines Perfluorharzes, bestehend aus einem Copolymeren mit Einheiten der Formel mit n = 4, 6, 8, 10, 12, 14.

Neben Wasser können auch noch in geringeren Mengen organische Lösungsmittel der Dispersion zugegeben werden, um ein besonders günstiges Verhalten beim Auftragen auf die Faser zu erhalten.

Die Ausrüstung ist auf jeder Art von Fasern, also auf Fasern aus Chemiefaserstoffen auf organischer und anorganischer Basis und auf Naturfaserstoffen wirksam.

Das erfindungsgemässe Behandlungsmittel wird in einer Menge von 0,5-2 Gew.-% - bezogen auf das Fasermaterial - eingesetzt.

Die Applikation der Ausrüstungsprodukte kann entweder vor, während oder nach der Einfärbung des Textils oder anschliessender weiterer Veredlungsschritte erfolgen oder nachträglich nach erfolgter Verarbeitung als Bezugs-, Polster- oder Bodenbelagstextil durch Behandlung in der Flotte, Klotzen oder Aufsprühen.

Eine weitere Methode zum Aufbringen des erfindungsgemässen Mittels auf das Fasermaterial besteht darin, diese zusammen mit einem Reinigungsmittel zu verwenden, besonders dann, wenn das zu behandelnde Textil durch Gebrauch oder vorhergegangene Verarbeitungsschritte verschmutzt wurde. Vorzugsweise erfolgt die Ausrüstung bisher noch nicht vom Hersteller ausgerüsteter Ware nach ihrer Nassreinigung durch Aufsprühen der Zubereitung auf die Ware.

Die nachfolgenden Beispiele sollen die Erfindung näher erläutern, ohne sie dadurch einzuschränken (Prozent bzw. Teilangaben beziehen sich auf Gew.-% bzw. Gew.-Teile).

### Beispiel 1

Eine Polyamid Tuftingware (Schlinge, 100% Polyamid) mit einem Polgewicht von 300 g/m² wurde nach dem Färben vor dem Trocknen durch Aufsprühen mit Hilfe einer Einstoff-Sprühanlage aufgerüstet und anschliessend bei 125°C während 5 Minuten auf einem Spannrahmen getrocknet, anschliessend während 24 Stunden bei 23°C und 65% relativer Luftfeuchtigkeit klimatisiert. Als Ausrüstungsmittel wurden hierzu verwendet:
1) 0,25%, bezogen auf das Polgewicht der Teppichware, einer 50% wässrigen Verdünnung (mit 1 % Ethylacetat als Zusatz) einer Perfluorharzdispersion entsprechend I.
2) 0,75%, bezogen auf das Polgewicht der Teppichware, einer Verdünnung einer Methylsilsesquioxanzubereitung (gemäss DE-A 3 004 824, Beispiel 2)
3) 1,00%, bezogen auf das Polgewicht der Teppichware, der erfindungsgemässen Zubereitung (0,25% entsprechend 1) und (0,75% entsprechend 2)).

Aus den so vorbehandelten Materialien wurden Muster zur Prüfung folgender Effekte entnommen :
a) Wasserabweisung: Einzelne Tropfen destillerten Wassers wurden auf den Teppich aufgebracht (der Durchmesser jedes Tropfens betrug etwa 5 mm) und die Eindringzeit in den Teppichpol gemessen.
b) Abweisung gegen Wasser/Alkohol-Gemisch: Einzelne Tropfen einer Mischung aus 20 Teilen Isopropanol und 80 Teilen destillierten Wassers wurden auf den Teppich aufgebracht (der Durchmesser jedes Tropfens betrug etwa 5 mm) und die Eindringzeit in den Teppichpol gemessen.
c) Ölabweisung (gemäss AATCC 118-1966). Das Prüfmuster wird auf eine horizontale, glatte Oberfläche gelegt, und mit Hilfe einer Tropfpipette ein kleiner Tropfen (Tropfendurchmesser etwa 5 mm) der Testflüssigkeiten 1 bis 8 auf verschiedene Stellen des Prüfmusters aufgetragen und gemäss Vorschrift nach jeweils 30 Sekunden bewertet. Die AATCC-Ölabweisungsstufe eines Testgewebes ist die Höchstzahl derjenigen Testflüssigkeit, die innerhalb einer Zeitspanne von 30 Sekunden das Testmaterial nicht benetzt oder darin eindringt.
d) Schmutzabweisung (Laboranschmutztest in Anlehnung an DIN 54 324, Stuhlrollenversuch):

Aus der behandelten Teppichware wurden gemäss den DIN-Vorschriften Muster entnommen und mit 10 g eines synthetischen Schmutzes folgender Zusammensetzung angeschmutzt:

Nach einer 40stündigen Behandlung in einer Porzellan-Kugelmühle wird die obige Mischung getrocknet, grob zerkleinert, in einer Pulvermühle gemahlen und abschliessend mittels Siebmaschine durch ein Sieb mit einer Maschenweite von 100 µm gesiebt.

Die Belastung der Proben erfolgt nach dem Stuhlrollenversuch, der in der DIN 54 324 ausführlich beschrieben ist, bei einer Rollenbelastung von insgesamt 60 kg und einer Änderung der Rollendruckrichtung nach jeweils 50 Umdrehungen.

Die Prüfergebnisse sind in der folgenden Tabelle wiedergegeben:

### Beispiel 2

Eine Polyester Tuftingware (Schlinge, 100%, PES) mit einem Polgewicht von 400 g/m² wurde, wie in Beispiel 1 angegeben, behandelt.

### Beispiel 3

Eine Polyacryl Tuftingware (Schlinge, 100%, PAC) mit einem Polgewicht von 500 g/m² wurde wie in Beispiel 1 angegeben behandelt.

### Beispiel 4

Ein Polyacryl-Markisenstoff (Quadratmetergewicht 280 g) wurde nach dem Färben und nach dem Trocknen im Foulard imprägniert. Die Flottenaufnahme betrug 80%. Anschliessend wurde während 1,5 Minuten bei 120°C auf dem Spannrahmen getrocknet und darauf folgend 48 Stunden lang bei 20-22°C und einer relativen Luftfeuchtigkeit von 65% klimatisiert. Als Ausrüstungsmittel wurden hierzu verwendet:
1) Ein Textilimprägniermittel, enthaltend eine kolloidale Suspension eines Organosilsesquioxans aus Einheiten der Formel R Si0_{3/2} (R = Methyl) und von Kieselsäure mit Si0₂-Einheiten, gemäss Beispiel 1 der DE-AS (3 004 824)
2) Ein Textilausrüstungsmittel, wie unter II beschrieben
3) Eine Mischung aus 1) und 2) im Verhältnis 75:25
4) Eine Mischung aus 1) und 2) im Verhältnis 50:50
5) Eine Mischung aus 1) und 2) im Verhältnis 25:75.

Die Konzentration der angewendeten Ausrüstungsmittel betrug in allen Fällen 10 g/I.

Nach beendeter Klimatisierung wurden aus den vorbehandelten Materialien Muster zur Prüfung der in Beispiel 1 beschriebenen Effekte entnommen:
a) Wasserabweisung
b) Abweisung gegen Wasser/Alkohol-Gemisch (29% Isopropanol/80% Wasser)
c) Ölabweisung gemäss AATCC 118-1966.

Die Prüfergebnisse sind in der folgenden Tabelle wiedergegeben:

### Beispiel 5

Eine Polyamid Tuftingware (Velour, 100% PA) mit einem Quadratmetergewicht von 700 g wurde, wie in Beispiel 1, angegeben, behandelt.

Als Ausrüstungsmittel wurden hierzu verwendet:
1. Gemäss Beispiel 1 der DE-OS 3 004 824
2. Ein Textilausrüstungsmittel wie unter V beschrieben
3. Eine Mischung aus 1 und 2 im Verhältnis 75:25
4. Eine Mischung aus 1 und 2 im Verhältnis 50:50

Aus den so vorbehandelten Materialien wurden Muster zur Prüfung folgender in Beispiel 1 beschriebenen Effekte entnommen:
a) Wasserabweisung
b) Abweisung gegen Wasser/Alkohol-Gemisch (20% Isopropanol/80% Wasser)
c) Ölabweisung gemäss AATCC 118-1966
d) Schmutzabweisung (Laboranschmutztest in Anlehnung an DIN 54 324, Stuhlrollenversuch)

Die Prüfergebnisse sind in der folgenden Tabelle wiedergegeben:

## Patentansprüche

1. Textilausrüstungsmittel, gekennzeichnet durch einen Gehalt an
A) 50 bis 80 Gew.-Teilen einer in Form eines Sols wässrigen kolloidalen Suspension von Organosilsesquioxanen aus Einheiten der Formel RSi0_{3/2} (R = gegebenenfalls mit Halogen, Amino-, Mercapto- oder Epoxygruppen substituierter Alkylrest mit bis zu Kohlenstoffatomen) und/oder Cokondensaten aus Hydrolysaten von Tetraalkoxysilanen mit Organotrialkoxysilanen mit RSi0_{3/2}- bzw. SiO_{z}-Einheiten und
B) 20 bis 50 Gew.-Teilen einer wässrigen Dispersion eines organischen Polymerharzes, das Perfluoralkylgruppen mit 3 bis 20 C-Atomen enthält, wobei die Perfluoralkylgruppen ausser Fluoratomen höchstens 1 Wasserstoffatom- oder Chloratom pro 2 C-Atome enthalten können und wobei die perfluoralkylkette durch Sauerstoff unterbrochen sein kann und wobei die wässrige Dispersion 5 bis 50 Gew.-% fluorgruppen-haltiges organisches Polymerharz mit einem Fluorgehalt von 0,2 bis 40 Gew.-% aufweist.

2. Textilausrüstungsmittel gemäss Anspruch 1, dadurch gekennzeichnet, dass die Perfluoralkylgruppen an ein organisches Polymer, welches durch Polymerisation aus Acrylat, Isocyanat und/oder Carbonsäureester gebildet wurde, gebunden sind.

3. Verfahren zur Ausrüstung von textilen Materialien, dadurch gekennzeichnet, dass man das textile Material mit einem Mittel gemäss einem der Ansprüche 1 oder 2 ausrüstet.

## Claims

1. Textile finishing agent, characterised by a content of
A) 50 to 80 parts by weight of an aqueous colloidal suspension, in the form of a sol, of organosil- sesquioxanes of units of the formula RSi0_{3/2} (R = an alkyl radical which has up to 7 carbon atoms and is optionally substituted by halogen, or amino, mercapto or epoxy groups) and/or cocondensates of hydrolysates of tetraalkoxysilanes with organotri- alkoxysilanes having RSi0_{3/2} or Si0₂ units and
B) 20 to 50 parts by weight of an aqueous dispersion of an organic polymer resin which contains perfluoroalkyl groups with 3 to 20 C atoms, it being possible for the perfluoroalkyl groups to contain, in addition to fluorine atoms, at most 1 hydrogen atom or chlorine atom per 2 C atoms and for the perfluoroalkyl chain to be interrupted by oxygen, the aqueous dispersion containing 5 to 50% by weight of a fluorine-group-containing organic polymer resin with a fluorine content of 0.2 to 40% by weight.

2. Textile finishing agent according to Claim 1, characterised in that the perfluoroalkyl groups are bonded to an organic polymer which has been formed by polymerisation from acrylate, isocyanate and/or carboxylic acid ester.

3. Process for finishing textile materials, characterised in that the textile material is finished with an agent according to one of Claims 1 or 2.

## Revendications

1. Agent d'apprêt pour textile, caractérisé par une teneur de
A) 50 à 80 parties en poids d'une suspension aqueuse colloïdale, sous la forme d'un sol, d'organo- silsesquioxanes à partir d'unités de formule RSiO_{3/2} (R = radical alcoyle ayant jusqu'à 7 atomes de carbone éventuellement substitué par de l'halogène, des groupes amino, mercapto ou époxy) et/ou de co- condensats d'hydrolisats de tétralcoylsilanes avec des organotrialcoxysilanes avec unités RSi0_{3/2} ou Si0₂, et de
B) 20 à 50 parties en poids d'une dispersion aqueuse d'une résine polymère organique qui contient des groupes pefluoroalcoyle ayant 3 à 20 atomes de carbone, les groupes perfluoroalcoyle en dehors des atomes de fluor pouvant contenir au plus 1 atome d'hydrogène ou atome de chlore par 2 atomes de carbone et la chaîne perfluoroalcoylée pouvant être interrompue par de l'oxygène, la dispersion aqueuse présentant 5 à 50% en poids de résine polymère organique contenant des groupes fluorés avec une teneur en fluor de 0,2 à 40% en poids.

2. Agent d'apprêt pour textile selon la revendication 1, caractérisé en ce que les groupes perfluoroalcoyle sont liés à un polymère organique qui a été formé par polymérisation à partir d'un acrylate, d'un isocyanate et/ou d'un ester d'acide carboxylique.

3. Procédé pour apprêter des matières textiles, caractérisé en ce qu'on apprête la matière textile avec un agent selon l'une des revendications 1 ou 2.
